# EUROPÄISCHE PATENTSCHRIFT

(11) **EP 2 172 590 B1**
(45) Veröffentlichungstag und Bekanntmachung des Hinweises auf die Patenterteilung: **11.11.2015**
(21) Anmeldenummer: 09170023.7
(22) Anmeldetag: 11.09.2009
(51) Int. Cl.: D21B 1/16, D21D 1/20, D21H 23/16

(54) **Verfahren und Vorrichtung zur Aufbereitung von Rohstoffen bei der Herstellung von Papier, Pappe oder Faserplatten**
Method and device for preparing raw materials in the production of paper, board or fibreboards
Procédé et dispositif de préparation de matières brutes lors de la fabrication de papier, de carton ou de plaques de fibres

(30) Priorität: 29.09.2008 DE 102008049336
(43) Veröffentlichungstag der Anmeldung: 07.04.2010
(73) Patentinhaber: Messer Austria GmbH, 2352 Gumpoldskirchen (AT); Messer Slovenija d.o.o., 2342 Ruse (SI)
(72) Erfinder: Gutenberger, Helmut, 4652 Fischlham (AT); Sibila, Dejan, 2352 Selnica ob Dravi (SI)
(74) Vertreter: Münzel, Joachim R.

(56) Entgegenhaltungen:
- DE-A1- 3 239 013
- DE-A1- 10 115 421
- DE-B3-102006 042 429

## Beschreibung

Die Erfindung betrifft ein Verfahren zur Aufbereitung von Rohstoffen für die Herstellung von Papier, Pappe oder Faserplatten, bei dem die Rohstoffe zu einer wässerigen Fasersuspension verarbeitet werden, die anschließend in einer Mühle gemahlen wird. Die Erfindung betrifft ferner eine entsprechende Vorrichtung.

Bei der Herstellung von Papier, Karton oder Faserplatten werden die chemisch und mechanisch aufgearbeiteten Faserrohstoffe, z.B. Holzschliff, gemahlener Zellstoff oder zerkleinertes Altpapier ggf. mit weiteren Zugabestoffen, als wässerige Fasersuspension in der Siebpartie der Papiermaschine auf ein endlos bewegten Siebband aufgetragen, wobei ein großer Teil des in der Suspension enthaltenen Wassers entfernt wird uns sich allmählich die Papierbahn herausbildet. Zur Erzielung hoher Qualitäten ist es in der Regel erforderlich, die Fasersuspension vor der Zuführung an die Siebpartie in speziellen Mühlen, sogenannten "Refinern" mehr oder weniger stark zu mahlen. Insbesondere die mechanischen Eigenschaften (Festigkeitseigenschaften) des Papiers, des Kartons oder der Faserplatte werden durch den Mahlgrad der Fasersuspension beeinflusst. Bei der Mahlung werden die Fasern gekürzt, fibrilliert und gequetscht, wodurch ihre Flexibilität und ihre spezifische Oberfläche erhöht werden. Dadurch steigt auch die Anzahl der möglichen Bindungen zwischen den Fasern. Diese wiederum bestimmen die mechanische Festigkeit des Endprodukts. Die erforderliche Mahlarbeit ist mit erheblichem Energieaufwand verbunden. Abhängig von der Faserart, dem Mahlgrad und den Mahlparametern sind ca. 120 bis 200 kWh pro Tonne Fasermaterial aufzuwenden. Zudem weisen hoch gemahlene Fasersuspensionen eine geringere Entwässerungsgeschwindigkeit in der Siebpartie auf als ungemahlene oder niedrig gemahlene Fasersuspensionen, sodass der Grad der Mahlung wesentlich die Leistung der Papiermaschine bestimmt.

In der DE 101 15 421 A1 wird vorgeschlagen, den Energieeinsatz beim Mahlvorgang dadurch zu senken, dass eine Fasersuspension mit einer vorgegebenen Feststoffkonzentration von beispielsweise 30% bis 40% mit einem Fällungsprodukt, wie beispielsweise Calciumcarbonat, beladen wird und der Mahlprozess erst im Anschluss an die Beladung erfolgt. Das sich als Füllstoff an den Fasern anlagernde Calciumcarbonat begünstigt die anschließende Mahlung und verringert so den Energieverbrauch.

Aufgabe der Erfindung ist es, den zur Mahlung der Fasersuspension im Refiner benötigten Energieverbrauch weiter zu reduzieren.

Gelöst ist dieser Aufgabe durch ein Verfahren mit den Merkmalen des Patentanspruchs 1.

Das erfindungsgemäße Verfahren zur Aufbereitung von Rohstoffen für die Herstellung von Papier, Pappe oder Faserplatten, bei dem die Rohstoffe zu einer wässerigen Fasersuspension verarbeitet werden, die anschließend in einer Mühle gemahlen wird, ist also **dadurch gekennzeichnet, dass** den Rohstoffen und/oder der Fasersuspension vor dem Mahlvorgang Stickstoff zugeführt wird. Die Dauer der Behandlung hängt dabei vom eingesetzten Halbstoff und den gewünschten Eigenschaften des Endprodukts ab. Die Zugabe des Stickstoffs führt aufgrund eines bislang noch nicht erforschten Mechanismus zu einem Aufquellen der Fasern. Das Aufquellen der Fasern wiederum erleichtert die anschließende Mahlung der Fasersuspension. Auf diese Weise kann ein beträchtlicher Teil der für die Mahlung aufgewendeten Energie eingespart werden. Zusätzlich zur Zugabe des Stickstoffs kann der Fasersuspension selbstverständlich in der zuvor beschriebenen Weise ein Fällungsprodukt zugegeben werden, um zusätzliche Energieeinsparungen beim Mahlvorgang zu erzielen. Die anschließende Mahlung erfolgt in üblicher Weise, beispielsweise nach einem in der DE 10 2004 039 986 A1 beschriebenen Verfahren. Der Eintrag des Stickstoffs erfolgt mittels geeigneter Eintragsysteme, beispielsweise Lanzen, mittels denen der Stickstoff mit hoher Geschwindigkeit, beispielsweise mit Ultraschallgeschwindigkeit, in die Fasersuspension oder in die Rohstoffe eingetragen wird und anschließend in die Fasern eindringt. Das in den Fasern enthaltene Wasser befindet sich vor der Mahlung somit zumindest teilweise im flüssigen Zustand. Im Falle trockener Rohstoffe können diese auch einer Stickstoffatmosphäre ausgesetzt werden. Der Stickstoff kann gasförmig, oder, wie unten näher erläutert, in tiefkalt verflüssigtem Zustand eingetragen werden. Im Falle eines gasförmigen Eintrags ist die Verwendung von kaltem Stickstoffgas vorteilhaft. Die Stickstoffbehandlung kann auch in zwei oder mehr aufeinander folgenden Schritten erfolgen, wobei beispielsweise den Rohstoffen vor der Herstellung der Fasersuspension und anschließend der Fasersuspension Stickstoff zugeführt wird.

Eine Zuführung von flüssigem Stickstoff in eine Papiersuspension ist auch aus der DE 10 2006 042 429 B3 bekannt. Dort wird die Kältewirkung eines in eine überwiegend aus Altpapier bestehenden Papiersuspension eingetragenen kryogenen Kältemittels dazu genutzt, die Klebefähigkeit von in der Suspension enthaltenen Kleberresten, sogenannten Stickies, zu reduzieren, um sie anschließend mit Hilfe physikalischer Trennverfahren, wie beispielsweise Sieben, aus der Suspension entfernen zu können. Im Gegensatz dazu zielt die Erfindung aber gerade nicht auf einen Kühleffekt, sondern auf eine die Mahlung erleichternde Quellung der Fasern, die durch den in die Fasern eindringenden Stickstoff herbeigeführt wird.

Eine vorteilhafte Weiterbildung der Erfindung sieht vor, dass der Stickstoff der Fasersuspension und/oder den Rohstoffen in tiefkalt verflüssigter Form zugegeben wird. Der flüssige Stickstoff wird durch eine geeignete Vorrichtung, etwa einer Lanze oder einer Düse, in die Fasersuspension bzw. die Rohstoffe eingebracht und/oder beispielsweise mittels Rührwerk oder Wirbelschneckenkühler mit der Fasersuspension oder mit den Rohstoffen durchmischt. Die Zugabe von flüssigem Stickstoff führt insbesondere bei der Faserplattenproduktion dazu, dass, bei einer im wesentlichen gleichen Festigkeit wie die solcher Faserplatten, die auf konventionellem Wege hergestellt wurden, insgesamt weniger Fasern für die Erzeugung der Faserplatten benötigt werden. Die Faserplatten werden dadurch leichter, gleichzeitig wird im Produktionsprozess Rohstoff eingespart.

Vorteilhafterweise werden die Rohstoffe bzw. die Fasersuspension durch die Zugabe des tiefkalten, verflüssigten oder gasförmigen Stickstoffs zumindest lokal auf Weite von unter 0°C gekühlt und anschließend auf eine Temperatur von über 0°C, beispielsweise 2 - 4°C, gebracht. Bevorzugt werden die Rohstoffe dabei also zunächst abgekühlt und anschließend wieder auf einen Wert oberhalb von 0°C erwärmt und der Mahlung zugeführt. Diese Verfahrensweise führt zu einer besonders wirksamen Quellung der Rohstoffe bzw. der Fasersuspension, durch die die Mahlung erleichtert wird.

Eine weitere bevorzugte Ausführungsform der Erfindung ist dadurch gekennzeichnet, dass, bei Verwendung von Altpapier als Rohstoff, der Stickstoff dem Altpapier vor der Herstellung der Fasersuspension zwecks besserer Ablösbarkeit vorhandener Druckfarben zugeführt wird. Aus bislang noch nicht völlig verstandenen Gründen erleichtert die Zugabe des Stickstoffs die Ablösung von Druckfarben von den Altpapierfasern.

Die Aufgabe der Erfindung wird auch durch eine Vorrichtung zur Aufbereitung von Rohstoffen für die Herstellung von Papier, Karton oder Faserplatten, mit einer Einrichtung zum Bereitstellen der Rohstoffe, einer Einrichtung zum Herstellen einer Fasersuspension aus den Fasern der Rohstoffe, und mit einer Mühle zum Mahlen der Fasersuspension, gelöst, die dadurch gekennzeichnet ist, dass der Mühle eine Einrichtung zur Zuführung von Stickstoff, insbesondere von Flüssigstickstoff, in die Rohstoffe und/oder in die Fasersuspension vorgeschaltet ist.

Erfindungsgemäß erfolgt somit mittels der Einrichtung zur Zuführung des Stickstoffs ein Eintrag von Stickstoff in die Rohstoffe und/oder in die Fasersuspension. Die Einrichtung zum Zuführen des flüssigen Stickstoffs umfasst geeignete, für die Zuführung von tiefkalten Medien ausgelegte Eintragseinrichtungen. Beispielsweise wird der Stickstoff in tiefkalt verflüssigter Form der wässerigen Fasersuspension mit einer in der DE 10 2006 027 561 A1 beschriebenen Anordnung zugeführt. Bei dieser Anordnung ist in der Stickstoffzuführung ein Differenzdruckventil integriert, das erst bei Vorliegen eines vorgegebenen Überdrucks des herangeführten Stickstoffs gegenüber dem Druck in der Fasersuspension öffnet und die Zugabe von Flüssigstickstoff freigibt. Dadurch wird wirkungsvoll ein Vereisen der Zuführung des flüssigen Stickstoffs vermeiden; zudem ist es möglich, den Stickstoff auch in einem unteren Teil eines die Fasersuspension aufnehmenden Gefäßes zuzuführen.

### Beispiel:

Trockene Zellstoffballen, beispielsweise enthaltend Altpapier, werden in einem Stofflöser unter Beimengung von Wasser aufgelöst. Hierzu werden die Zellstoffballen dem Stofflöser über ein Förderband zugeführt. Am Förderband erfolgt eine Besprühung der Zellstoffballen mit Flüssigstickstoff. Ergänzend oder alternativ hierzu erfolgt der Eintrag von flüssigem Stickstoff in den Stofflöser. Die durch die Stickstoffzugabe lokal auf Temperaturwerte von unter 0°C abgekühlte Fasersuspension erwärmt sich anschließend durch den Kontakt mit der umgebenden wärmeren Suspension auf Werte von über 0°C und wird in diesem Zustand der Mahlung zugeführt. Der Stickstoff führt also nicht zu einer vereisungsbedingten Versprödung, sondern zu einer die Mahlung erleichternden Quellung der Fasern.

## Patentansprüche

1. Verfahren zur Aufbereitung von Rohstoffen für die Herstellung von Papier, Pappe oder Faserplatten, bei dem die Rohstoffe zu einer wässerigen Fasersuspension verarbeitet werden, die anschließend in einer Mühle gemahlen wird,
**dadurch gekennzeichnet,**
**dass** den Rohstoffen und/oder der Fasersuspension vor dem Mahlvorgang Stickstoff zugeführt wird, wobei die Rohstoffe bzw. die Fasersuspension durch die Zugabe des Stickstoffs zumindest lokal auf Werte unter 0°C gekühlt und anschließend auf eine Temperatur von über 0°C gebracht werden/wird.

2. Verfahren nach Anspruch 1, **dadurch gekennzeichnet, dass** der Stickstoff den Rohstoffen und/oder der Fasersuspension in tiefkalt verflüssigter Form zugegeben wird.

3. Verfahren nach einem der vorhergehenden Ansprüche, **dadurch gekennzeichnet, dass** als zumindest ein Rohstoff Altpapier zum Einsatz kommt und der Stickstoff dem Altpapier vor der Herstellung der Fasersuspension zwecks besserer Ablösbarkeit vorhandener Druckfarben zugeführt wird.

4. Vorrichtung zur Aufbereitung von Rohstoffen für die Herstellung von Papier, Karton oder Faserplatten, mit einer Einrichtung zum Bereitstellen der Rohstoffe, einer Einrichtung zum Herstellen einer Fasersuspension aus den Fasern der Rohstoffe, und mit einer Mühle zum Mahlen der Fasersuspension,
**dadurch gekennzeichnet,**
**dass** der Mühle eine Einrichtung zur Zuführung von Stickstoff, insbesondere von Flüssigstickstoff, in die Rohstoffe und/oder in die Fasersuspension vorgeschaltet ist.

## Claims

1. Method for preparing raw materials for the production of paper, board or fibreboards, in which the raw materials are processed into an aqueous fibre suspension, which is subsequently ground in a mill,
**characterized**
**in that** nitrogen is fed to the raw materials and/or the fibre suspension before the grinding operation, the raw materials or the fibre suspension being cooled at least locally to values below 0°C by the addition of the nitrogen and subsequently being brought to a temperature above 0°C.

2. Method according to Claim 1, **characterized in that** the nitrogen is added to the raw materials and/or the fibre suspension in a cryogenically liquefied form.

3. Method according to one of the preceding claims, **characterized in that** waste paper is used as at least one raw material and the nitrogen is fed to the waste paper before the preparation of the fibre suspension for the purpose of better removability of printing inks present.

4. Apparatus for preparing raw materials for the production of paper, board or fibreboards, with a device for providing the raw materials, a device for preparing a fibre suspension from the fibres of the raw materials, and a mill for grinding the fibre suspension,
**characterized**
**in that** the mill is preceded by a device for feeding nitrogen, in particular liquid nitrogen, into the raw materials and/or into the fibre suspension.

## Revendications

1. Procédé de préparation de matière brute lors de la fabrication de papier, de carton ou de plaques de fibres, dans lequel la matière brute est traitée pour produire une suspension de fibres aqueuse qui est ensuite broyée dans un broyeur,
**caractérisé en ce que**
de l'azote est acheminé à la matière brute et/ou à la suspension de fibres avant l'opération de broyage, la matière brute ou la suspension de fibres étant refroidies par l'ajout d'azote au moins localement à des valeurs inférieures à 0°C et étant ensuite amenées à une température supérieure à 0°C.

2. Procédé selon la revendication 1, **caractérisé en ce que** l'azote est ajouté à la matière brute et/ou à la suspension de fibres sous forme liquéfiée cryogénique.

3. Procédé selon l'une quelconque des revendications précédentes, **caractérisé en ce que** l'on utilise en tant qu'au moins une matière brute du vieux papier et l'azote est acheminé au vieux papier avant la fabrication de la suspension de fibres en vue d'obtenir une meilleure dissolution des encres d'impression présentes.

4. Dispositif de préparation de matière brute pour la fabrication de papier, de carton ou de plaques de fibres, comprenant un dispositif de préparation de la matière brute, un dispositif de fabrication d'une suspension de fibres à partir des fibres de la matière brute et un broyeur pour broyer la suspension de fibres,
**caractérisé en ce**
**qu'**un dispositif pour acheminer de l'azote, en particulier de l'azote liquide, dans la matière brute et/ou dans la suspension de fibres est monté en aval du broyeur.
